# EUROPÄISCHE PATENTSCHRIFT

(11) **EP 1 029 097 B1**
(45) Veröffentlichungstag und Bekanntmachung des Hinweises auf die Patenterteilung: **06.07.2005**
(21) Anmeldenummer: 99952347.5
(22) Anmeldetag: 10.08.1999
(51) Int. Cl.: C22C 21/06, B23K 35/28

(54) **SCHWEISSBARE, KORROSIONSBESTÄNDIGE HOCHMAGNESIUMHALTIGE ALUMINIUM-MAGNESIUM-LEGIERUNG, INSBESONDERE FÜR LUFTFAHRTANWENDUNG**
WELDABLE ANTI-CORROSIVE ALUMINIUM-MAGNESIUM ALLOY CONTAINING A HIGH AMOUNT OF MAGNESIUM, ESPECIALLY FOR USE IN AVIATION
ALLIAGE ALUMINIUM-MAGNESIUM SOUDABLE, A HAUTE TENEUR EN MAGNESIUM, RESISTANT A LA CORROSION, DESTINE NOTAMMENT A DES APPLICATIONS DANS L'AERONAUTIQUE

(30) Priorität: 21.08.1998 DE 19838018
(43) Veröffentlichungstag der Anmeldung: 23.08.2000
(73) Patentinhaber: Airbus Deutschland GmbH, 21129 Hamburg (DE)
(72) Erfinder: LENCZOWSKI, Blanka, D-85579 Neubiberg (DE); YELAGIN, Viktor, Moskau, 121360 (RU); RAUH, Rainer, D-85305 Jetzendorf (DE); ZAKHAROV, Valeri, Moskau, 12170 (RU); FILATOV, Yuri, Moskau, 123100 (RU)
(74) Vertreter: Avenhaus, Beate, Dr.
(86) Internationale Anmeldenummer: PCT/DE1999/002492
(87) Internationale Veröffentlichungsnummer: WO 2000/011232

(56) Entgegenhaltungen:
- US-A- 5 624 632
- DATABASE WPI Section Ch, Week 7710 Derwent Publications Ltd., London, GB; Class M,Page 23, AN 1977-17364Y XP002127941 & JP 52 011143 A (NIPPON LIGHT METAL RES LAB), 27. Januar 1977 (1977-01-27)
- DATABASE WPI Section Ch, Week 9808 Derwent Publications Ltd., London, GB; Class M,Page 26, AN 1998-085170 XP002127942 & RU 2 081 934 C (LIGHT ALLOYS INST STOCK CO), 20. Juni 1997 (1997-06-20)
- CHERKASOV V V ET AL: "SPECIAL FEATURES OF THE STRUCTURE FORMATION AND PROPERTIES OF CASTABLE AL-MG ALLOYS ALLOYED WITH SCANDIUM" METAL SCIENCE AND HEAT TREATMENT,US,CONSULTANTS BUREAU. NEW YORK, Bd. 38, Nr. 5/06, Seite 268-270 XP000700642 ISSN: 0026-0673
- PATENT ABSTRACTS OF JAPAN vol. 013, no. 041 (M-791), 30. Januar 1989 (1989-01-30) & JP 63 248593 A (SHOWA ALUM CORP), 14. Oktober 1988 (1988-10-14)

## Beschreibung

Die Erfindung betrifft eine schweißbare, korrosionsbeständige hochmagnesiumhaltige Aluminium-Magnesium-Legierung, welche als wesentliche Komponente eine ternäre Aluminium-Scandium-Zirkonium-Phase enthält. Eine derartige Legierung ist beispielsweise aus der US 5,624,632 bekannt und ist aufgrund ihrer geringen Dichte, hohen Festigkeit und Korrosionsbeständigkeit vor allem für Anwendungen in der Luftfahrt von Interesse. Durch Zugabe von Elementen der seltenen Erden oder den seltenen Erden ähnlichen Elementen werden in der Aluminium-Magnesium-Legierung Dispersoide erzeugt, die gemäß dem o. g. US-Patent eine höhere Festigkeit und Korrosionsbeständigkeit erzeugen. Hinsichtlich der Schweißbarkeit einer derartigen Legierung kann dem o. g. US-Patent keine Angabe entnommen werden.

In JP-A-52-11143 ist eine Aluminium-Magnesium Legierung mit niedrigen Mangangehalt sowie zumindest einer von Lanthaniden offenbart.

Es ist Aufgabe der vorliegenden Erfindung eine schweißbare, korrosionsbeständige hochmagnesiumhaltige Aluminium-Magnesium-Legierung zu schaffen, welche hinsichtlich Festigkeit und Korrosionsverhalten der bekannten Legierung zumindest nicht nachsteht und zusätzlich zu einer guten Schweißbarkeit, eine hohe Rekristallisationsschwelle aufweist. Diese Aufgabe wird durch eine Aluminium-Magnesium-Legierung gemäß Patentanspruch 1 gelöst.

Diese neue Legierung weist gegenüber der bekannten Legierung vor allem einen deutlich niedrigeren Mangananteil auf, wobei sich überraschenderweise eine verbesserte Korrosionsbeständigkeit, vor allem im sensibilisierten Zustand der aus dieser Legierung hergestellten Teile zeigte, also beispielsweise, wenn kaltverformte Teile über langere Zeit einer erhöhten Temperatur ausgesetzt werden. Es wird vermutet, daß diese positiven Eigenschaften vor allem durch das Verhältnis von Mangan zu Scandium bestimmt werden. So zeigt sich eine verbesserte Korrosionsbeständigkeit bei einem Verhältnis Mn : Sc < 2. Auch der im Unterschied zur bekannten Legierung enthaltene Titananteil trägt, zusätzlich zur Wirkung als Kornfeinungsmittel, zur Festigkeitserhöhung bei, da Titan das Zirkonium in der ternären Al-Sc-Zr-Phase ersetzen kann, wobei die Löslichkeit von Titan jedoch niedriger als von Zirkonium ist

Die Zugabe von Cu und/oder Zn bewirken eine Steigerung der Festigkeit, die auf die bekanntermaßen hohe Festigkeit der Al-Cu-bzw. Al-Zn-Phase zurückgeht. Dabei sind die jeweiligen Konzentrationsobergrenzen so gewählt, daß das Cu vor allem nicht die Schweißbarkeit und das Zn nicht die Korrosionsbeständigkeit beeinträchtigt.

Es hat sich weiterhin gezeigt, daß Scandium in gewissen Grenzen durch Terbium oder auch durch Cer ersetzt werden kann. Beim Ersatz durch Terbium ist jedoch zur Erzielung gleichbleibender Eigenschaften eine größere Zugabe als die des ersetzten Scandiums erforderlich.

Eine fur Luftfahrzeuganwendungen besondere günstige Legierung enthält zumindest 0,15 Gew.-% Scandium. Die Zugabe von Lanthaniden bewegt sich vorteilhafterweise in einem Gew.-%-Bereich zwischen 0,05 und 0,35, wobei sich dieser Bereich bei Verwendung eines Lanthanidengemisches auf das Gesamtgemisch bezieht. Die Legierung verträgt Verunreinigungen an Silizium bis zu 0,1 Gew.-%; darüber verschlechtern sich vornehmlich die dynamischen Eigenschaften.

## Patentansprüche

1. Schweißbare, korrosionsbeständige hochmagnesiumhaltige Aluminium-Magnesium-Legierung, welche eine ternäre Aluminium-Scandium-Zirkon-Phase enthält, bestehend aus 5 - 6 Gew.-% Magnesium (Mg), 0,05 - 0,15 Gew.-% Zirkonium (Zr), 0,05 - 0,12 Gew.-% Mangan (Mn), 0,01 - 0,2 Gew.-% Titan, 0,05 - 0,5 Gew.-% eines oder mehrerer Elemente der Gruppe bestehend aus Scandium (Sc), Terbium (Tb) und den Lanthaniden, insbesondere Cer (Ce), wobei zumindest Scandium (Sc) enthalten ist, 0,1 - 0,2 Gew.-% Kupfer (Cu) und/oder 0,1 - 0,4 Gew.-% Zink (Zn) sowie Rest Aluminium (Al) und unvermeidbare Verunreinigungen mit maximal 0,1 Gew.-% Silizium (Si).

2. AlMg-Legierung nach Anspruch 1, **dadurch gekennzeichnet, daß** das Verhältnis der Anteile von Mangan zu Scandium kleiner als zwei ist.

3. AlMg-Legierung nach Anspruch 1 oder 2, **dadurch gekennzeichnet, daß** zumindest 0,15 Gew.-% Scandium (Sc) enthalten ist.

4. AlMg-Legierung nach einem der Ansprüche 1 bis 3, **dadurch gekennzeichnet, daß** 0,05 -0,35 Gew.-% eines oder mehrerer Elemente der Lanthaniden, insbesondere Cer (Ce), Neodym (Nd), Europium (Eu), Gadolinium (Gd), Dysprosium (Dy), Holmium (Ho) oder Erbium (Er) enthalten ist.

5. Geschweißtes Bauteil für ein Luftfahrzeug, insbesondere für einen Flugzeugrumpf, bestehend aus einer AIMg-Legierung nach einem der Ansprüche 1 bis 4.

## Claims

1. Weldable, corrosion-resistant aluminium-magnesium alloy with a high magnesium content that contains a ternary aluminium-scandium-zirconium phase, consisting of 5-6% by weight magnesium (Mg), 0.05 - 0.15% by weight zirconium (Zr), 0.05-0.12% by weight manganese (Mn), 0.01 - 0.2% by weight titanium, 0.05 - 0.5% by weight of one or more elements of the group comprising scandium (Sc), terbium (Tb) and the lanthanides, in particular cerium (Ce), with at least scandium (Sc) being contained, 0.1 - 0.2% by weight copper (Cu) and/or 0.1 - 0.4% by weight zinc (Zn) and also as the remainder aluminium (Al) and unavoidable impurities with a maximum of 0.1% by weight silicon (Si).

2. AlMg-alloy according to claim 1
**characterised in that** the ratio of the proportions of manganese to scandium is lower than two.

3. AlMg-alloy according to claim 1 or 2, **characterised in that** at least 0.15% by weight scandium (Sc) is contained.

4. AlMg-alloy according to one of claims 1 to 3,
**characterised in that** 0.05 - 0.35% by weight of one or more elements of the lanthanides, in particular
cerium (Ce), neodymium (Nd), europium (Eu), gadolinium (Gd), dysprosium (Dy), holmium (Ho) or erbium (Er), is contained.

5. Welded component for an aircraft, in particular for a fuselage, consisting of an AlMg alloy according to one of claims 1 to 4.

## Revendications

1. Alliage aluminium-magnésium soudable, à haute teneur en magnésium, résistant à la corrosion, qui contient une phase ternaire aluminium-scandium-zirconium, constituée de 5 à 6 % en poids de magnésium (Mg), 0,05 à 0,15 % en poids de zirconium (Zr), 0,05 à 0,12 % en poids de manganèse (Mn), 0,01 à 0,2 % en poids de titane, 0,05 à 0,5 % en poids d'un ou de plusieurs éléments du groupe constitué par le scandium (Sc), le terbium (Tb) et les lanthanides, en particulier le cérium (Ce), où l'on trouve au moins le scandium (Sc), de 0,1 à 0,2 % en poids de cuivre (Cu) et/ou de 0,1 à 0,4 % en poids de zinc (Zn), le reste étant constitué d'aluminium (Al) et des impuretés inévitables avec au maximum 0,1 % en poids de silicium (Si).

2. Alliage Al/Mg selon la revendication 1,
**caractérisé en ce que**
le rapport de proportions du manganèse au scandium est < 2.

3. Alliage Al/Mg selon les revendications 1 ou 2,
**caractérisé par**
au moins 0,15 % en poids de scandium (Sc).

4. Alliage Al/Mg selon l'une des revendications 1 à 3,
**caractérisé en ce qu'**
il contient trouve de 0,05 à 0,35 % en poids d'un ou plusieurs éléments des lanthanides, en particulier le cérium (Ce), le néodyme (Nd), l'europium (Eu), le gadolinium (Gd), le dysprosium (Dy), l'holmium (Ho) ou l'erbium (Er).

5. Pièce soudée pour avion, en particulier pour fuselage d'avion, constituée d'un alliage Al/Mg selon l'une des revendications 1 à 4.
